# EUROPÄISCHE PATENTSCHRIFT

(11) **EP 2 226 201 B1**
(45) Veröffentlichungstag und Bekanntmachung des Hinweises auf die Patenterteilung: **21.11.2012**
(21) Anmeldenummer: 09003064.4
(22) Anmeldetag: 04.03.2009
(51) Int. Cl.: B44C 5/04

(54) **Verfahren und Anlage zur Herstellung einer Holzfaserplatte**
Method and assembly for producing a wood fibre board
Procédé et installation destinés à la fabrication d'une plaque de fibre de bois

(43) Veröffentlichungstag der Anmeldung: 08.09.2010
(73) Patentinhaber: Flooring Technologies Ltd., Pieta MSD 08 (MT)
(72) Erfinder: Kalwa, Norbert, Dr., 32805 Horn-Bad Meinberg (DE)
(74) Vertreter: Rehmann, Thorsten

(56) Entgegenhaltungen:
- EP-A- 1 837 189
- EP-A- 1 872 959
- WO-A-2007/009443
- WO-A2-2009/065769

## Beschreibung

Die Erfindung betrifft ein Verfahren zur Herstellung einer Holzfaserplatte, die auf ihrer Oberseite ein Dekor aufweist, indem beleimte Holzfasern in wenigstens einer Schicht zu einem Faserkuchen gestreut werden, und der Faserkuchen anschließend unter Druck und Temperatur zu einer Platte gewünschter Dicke verpresst wird. Die Erfindung betrifft außerdem eine Anlage zur Herstellung einer Holzfaserplatte mit einer Streuvorrichtung, mittels derer ein aus mehreren Schichten mit Harz beleimter Holzfasern bestehender Faserkuchen gestreut wird, und einer Fördervorrichtung, die den Faserkuchen in einer Prozessrichtung zu einer Pressvorrichtung fördert, in der der Faserkuchen zu einer Platte gewünschter Dicke gepresst wird.

Ein derartiges Verfahren und eine derartige Anlage sind im Stand der Technik seit langem bekannt. Bei der Herstellung von Holzfaserplatten wird das zu verwendende Holz zunächst zu feinen Fasern verarbeitet. Diese werden anschließend mit einem Harz beleimt und dann in mehreren Schichten zu einem Faserkuchen auf eine Transportvorrichtung, beispielsweise ein Förderband, aufgestreut. Der Faserkuchen wird durch die Fördervorrichtung einer Pressvorrichtung zugeführt, in der der Faserkuchen unter Druck- und Temperatureinfluss zu einer Holzfaserplatte verpresst wird. Dazu wird beispielsweise auf die DE 10 2005 021 903 A1, die DE 10 2005 035 214 A1 oder die DE 195 32 819 A1 verwiesen.

Die WO 2007/009443 A2 betrifft ein Verfahren zum Herstellen einer Holzwerkstoffplatte, bei dem auf die Oberseite eines Spanvlieses gleichmäßig durchgefärbte Hanfschäbenpartikel gestreut werden. Nach dem Aufstreuen der Hanfschäbenpartikel wird das Spanvlies einem üblichen Heißpressvorgang unterzogen In der Holzwerkstoffindustrie liegt der Fokus auf der dekorativen Veredelung der Produkte, beispielsweise Holzfaserplatten oder daraus hergestellter Produkte, wie beispielsweise Fußbodenpaneele. Dabei ist es neben der Verbesserung der optischen Qualität dieser dekorativen Veredelung erklärtes Ziel, die Produktion zu vereinfachen, den dafür nötigen Platzbedarf zu verringern und so die Kosten zu senken.

Dies wurde beispielsweise dadurch erreicht, dass man den Kern oder die Trägerplatte aus Holzwerkstoff des herzustellenden Fußbodenlaminates nicht mehr mit einem imprägnierten und bedruckten Dekorpapier beschichtete, wie beispielsweise in der DE 101 15 567 C1 beschrieben ist, sondern zur Direktbedruckung der Trägerplatten mit Hilfe des indirekten Tiefdruckes überging, wie dies beispielsweise in der DE 102 52 863 B4 oder der DE 10 2007 012 236 A1 beschrieben ist. Dadurch wurde neben der Einsparung des zusätzlichen Produktionsschrittes auch die Präzision der Positionierung des Druckes auf der Trägerplatte erreicht. Zudem wurden Probleme eliminiert, die durch das Papierwachstum während der Imprägnierung hervorgerufen wurden.

Doch auch der direkte Druck der Holzfaserplatte weist einige Nachteile auf. So ist es beim relativ komplexen Verfahren des Tiefdruckes nötig, die Holzfaserplatte vor dem Druck des eigentlichen Dekors zu grundieren. Je nach optischer Struktur der verwendeten Holzfaserplatte können hier auch mehrere Grundierungsschichten notwendig sein. Jede Schicht wird in einem separaten Druckwerk aufgetragen, wodurch sowohl die Herstellungsdauer als auch der für die Herstellung nötige Platz deutlich erhöht wird. Zudem ist es im Tiefdruckverfahren abhängig von der gewünschten Qualität notwendig, drei bis vier Druckwerke zur Bedruckung der grundierten Holzfaserplatte mit dem eigentlichen Dekor zu verwenden. Auch dies erhöht die Verweildauer der zu bedruckenden Holzfaserplatten in der Druckstraße und den für diese nötigen Platz. Durch beide Effekte werden zudem die Herstellungskosten für beispielsweise Fußbodenlaminate deutlich erhöht.

Nach dem Prozess inder nach veröffent lichten WO 2009/065769 wird der Faserkuchen auch vor dem Verpressen bedruckt. Das Dokument ist aber für die Benteilung der erfinderischen Tätigkeit nicht relevant. Es zeigt keine Versiegelung zwischen Bedruckung und Verpressen, resp die nötige Aufbrinvorrichtung.

Von dieser Problemstellung ausgehend soll das Verfahren zur Herstellung einer Holzfaserplatte vereinfacht werden, wobei die Druckqualität des Dekors gesteigert und die nötigen Herstellungskosten und der benötigte Platzbedarf im Produktionsprozess gesenkt werden soll.

Zur Problemlösung nach den Hauptansprüchen zeichnet sich ein gattungsgemäßes Verfahren dadurch aus, dass das Dekor vor dem Verpressen auf den Faserkuchen aufgebracht wird.

Die Bedruckung des teilweise vorverdichteten Faserkuchens bei der Herstellung von Holzfaserplatten wie MDF oder HDF im Tiefdruckverfahren gestaltet sich durchaus schwierig. Der Grund dafür liegt darin, dass bei diesem Druckverfahren entweder ein druckstabiler Träger oder ein Substrat, das auf einer stabilen Unterlagen aufliegt, zur Anwendung kommt. Vorteilhafter Weise erfolgt die Bedruckung des Faserkuchens daher berührungslos, insbesondere im Inkjet-Verfahren. Geeignete Tintenstrahldrucker werden beispielsweise von der Firma J. Zimmer Maschinenbau GmbH, Kufstein/Österreich angeboten. Durch dieses Verfahren ist es möglich, an einer einzigen Druckstation das komplette Druckbild auf den Faserkuchen aufzubringen. Mehrere verschiedene Druckwerke, beispielsweise für verschiedene Farben, sind nicht mehr nötig. Dies führt zu einer erheblichen Platz- und damit Kosteneinsparung. Die Verwendung eines oder mehrerer Inkjet-Druckwerkes ist in einer herkömmlichen Produktionsstraße für Holzfaserplatten ohne Probleme möglich, da heutige Inkjet-Drucker Druckgeschwindigkeiten erreichen, die problemlos an die Produktionsgeschwindigkeit der Holzfaserplattenpresse angepasst werden können.

Dadurch, dass der Faserkuchen vor dem Verpressen bedruckt wird, wird die Druckqualität und die Brillanz des Druckes deutlich erhöht. Der Faserkuchen weist durch die vielen relativ lose aufeinander liegenden Fasern eine sehr große Oberfläche auf. Diese große Oberfläche wird vor dem Verpressen bedruckt und anschließend beim Verpressen komprimiert. Durch das Verpressen wird die Druckpunktdichte erhöht, wodurch die Brillanz und Qualität des Druckbildes erhöht wird. Das eigentlich gewünschte Dekorbild entsteht dabei erst beim Durchlaufen der Presse, in der die Oberfläche des Faserkuchens und damit das aufgebrachte Druckbild komprimiert wird. Durch die Kompression des Druckbildes überlagern sich Bildpunkte oder rücken dichter zusammen, so dass pro Flächeneinheit nach dem Verpressen mehr Bildpunkte enthalten sind als vor dem Verpressen.

Zwischen dem Bedrucken des Faserkuchens und dem Verpressen kann bevorzugt eine Schutzschicht auf den Faserkuchen aufgebracht werden. Diese besteht vorzugsweise aus einem Zellulose-Faser-Harzgemisch. Dadurch wird erreicht, dass beim Verpressen des Faserkuchens das entstehende Dekor zugleich mit einer schützenden Schicht abgedeckt wird. Das Dekor ist somit gegen die Widrigkeiten des Weitertransportes der Holzfaserplatte sowie gegen Beschädigungen in weiteren Verarbeitungsschritten geschützt.

Der zu bedruckende Faserkuchen kann insbesondere weitere Bestandteile, wie Pigmente, Harze oder Salze enthalten. Dadurch ist es beispielsweise möglich, die ansonsten benötigte Grundierung, die vor dem Auftragen der eigentlichen dekorativen Farbschichten auf die Holzfaserplatte aufgebracht werden muss, einzusparen. Dabei werden die verwendeten Druckfarben vorzugsweise an die Zusammensetzung des Faserkuchens mit seinen zusätzlichen Bestandteilen angepasst.

Es hat sich als vorteilhaft herausgestellt, dass auf bereits aufgestreute Fasern eine zusätzliche Schicht Holzfasern aufgestreut wird, die die genannten weiteren Bestandteile umfasst. Je nach Funktion und Aufgabe der zusätzlichen Bestandteile ist es oftmals nicht möglich, dass diese im gesamten Faserkuchen vorhanden sind. Soll durch die Zusätze beispielsweise nur eine Grundierung unnötig gemacht werden, ist es ausreichend, wenn sich diese im Bereich der zu bedruckenden Oberseite des Faserkuchens befinden. Durch die Verwendung eines Faserkuchens ohne Zusätze, auf den eine zusätzliche Schicht Holzfasern aufgestreut wird, die die Zusätze enthalten, ist dies gewährleistet und es können Produktionskosten eingespart werden.

Dabei können die Holzfasern in der zusätzlichen Schicht feiner sein als die bereits aufgestreuten Fasern. Dadurch kann die Druckqualität und die Brillanz des Bildes nach dem Verpressen nochmals deutlich erhöht werden.

Dadurch, dass im erfindungsgemäßen Verfahren der aufgestreute Faserkuchen bereits vor dem Verpressen bedruckt wird, werden sowohl die Durchlaufzeiten reduziert als auch der Platzbedarf gegenüber dem herkömmlichen Produktionsverfahren gesenkt. Zudem treten alle Materialverluste, Beschädigungen und Handlingsprobleme, die durch den herkömmlichen Transfer der Holzfaserplatte zu weiteren Produktionsstufen auftreten können, nicht mehr auf.

Eine gattungsgemäße Anlage zur Herstellung einer Holzfaserplatte ist schematisch in der Draufsicht in der beigefügten Figur gezeigt und zeichnet sich dadurch aus, dass oberhalb der Fördervorrichtung 2 zwischen der Streuvorrichtung 1 und der Pressvorrichtung 7 eine Bedruckeinrichtung 5 angeordnet ist.

Dadurch ist es möglich, einen auf die Fördervorrichtung 2, beispielsweise ein Förderband, aufgestreuten Faserkuchen 4 vor dem Verpressen in der Pressvorrichtung 7 mit einem Dekor zu bedrucken. Dabei ist die Bedruckeinrichtung 5 vorteilhafter Weise ein Inkjet-Drucker. Damit ist es möglich, das gesamte Druckbild mit nur einem einzigen Druckwerk aufzubringen. Die Verwendung mehrerer verschiedener Druckwerke wird somit überflüssig, wodurch eine deutliche Platz- und Kostenersparnis erreicht wird. Selbstverständlich können aber mehrere Inkjet-Drucker eingesetzt werden, um beispielsweise die Durchlaufgeschwindigkeit zu erhöhen.

Zwischen der Bedruckeinrichtung 5 und der Pressvorrichtung 5, in der aus dem Faserkuchen 4 eine Platte 8 gewünschter Dicke erzeugt wird, kann eine erste zusätzliche Aufbringvorrichtung 5 angeordnet sein. Über diese erste zusätzliche Aufbringvorrichtung 6 kann auf den bereits bedruckten Faserkuchen 4 eine Schutzschicht aufgebracht werden, die beispielsweise aus einem Zellulose-Faser-Harzgemisch besteht. Diese Schicht legt sich beim Verpressen auf das dabei entstehende Dekor und schützt es so vor Beschädigungen im weiteren Produktionsverlauf.

Auch kann in Prozessrichtung T vor der Bedruckeinrichtung 5 eine zweite zusätzliche Aufbringvorrichtung 3 angeordnet sein. Über diese Aufbringvorrichtung 3 ist es möglich, auf einen sich auf der Fördervorrichtung 2 befindenden Faserkuchen 4 eine weitere Holz-Faserschicht aufzubringen, die beispielsweise feinere Fasern und Zusätze wie Pigmente, Harze oder Salze umfasst, die aufgrund ihrer Funktion und Aufgabe nur in diesem Bereich des Faserkuchens 4 benötigt werden.

Die Streuvorrichtung 1 kann optional mit einer Einrichtung zum Vorverdichten des Faserkuchens 4 versehen sein.

Ein erfindungsgemäßes Bodenpaneel umfasst einen Kern aus Holzfaser, der durch Zuschneiden und Profilieren einer Holzfaserplatte gebildet ist, die nach dem erfindungsgemäßen Verfahren hergestellt wurde.

### Bezugszeichenliste:

- 1: Streuvorrichtung
- 2: Fördervorrichtung
- 3: Aufbringvorrichtung
- 4: Faserkuchen
- 5: Bedruckeinrichtung
- 6: Aufbringvorrichtung
- 7: Pressvorrichtung
- 8: Platte
- T: Prozessrichtung

## Patentansprüche

1. Verfahren zur Herstellung einer Holzfaserplatte, die auf ihrer Oberseite ein Dekor aufweist, indem beleimte Holzfasern in wenigstens einer Schicht zu einem Faserkuchen gestreut werden und der Faserkuchen anschließend unter Druck und Temperatur zu einer Platte gewünschter Dicke verpresst wird, wobei das Dekor vor dem Verpressen mit mindestens einem Inkjet-Drucker auf den Faserkuchen aufgebracht wird, wobei auf das Dekor vor dem Verpressen eine Schutzschicht aufgebracht wird.

2. Verfahren nach Anspruch 1 wobei das Dekor berührungslos aufgebracht wird.

3. Verfahren nach Anspruch 1, **dadurch gekennzeichnet, dass** als Schutzschicht ein Faser-Harzgemisch aufgestreut wird.

4. Verfahren nach einem oder mehreren der vorstehenden Ansprüche, **dadurch gekennzeichnet, dass** in den Faserkuchen als weitere Bestandteile Pigmente und/oder Harze und/oder Salze eingestreut werden.

5. Verfahren nach Anspruch 4, **dadurch gekennzeichnet, dass** auf bereits aufgestreute Holzfasern eine Schicht Holzfasern aufgestreut wird, die die weiteren Bestandteile umfasst.

6. Verfahren nach Anspruch 5, **dadurch gekennzeichnet, dass** die Holzfasern in der zusätzlichen Schicht feiner sind als die bereits aufgestreuten Holzfasern.

7. Verfahren nach einem oder mehreren der vorstehenden Anspruch, **dadurch gekennzeichnet, dass** beim Verpressen des Faserkuchens (4) zu einer Platte (8) das zuvor aufgebrachte Druckbild komprimiert wird.

8. Verfahren nach Anspruch 7, **dadurch gekennzeichnet, dass** bei der Kompression die Bildpunkte entweder überlagern oder dichter zusammenrücken, wodurch nach dem Verpressen pro Flächeneinheit mehr Bildpunkte vorhanden sind als vor dem Verpressen.

9. Anlage zur Herstellung einer Holzfaserplatte mit einer Streuvorrichtung (1), mittels derer ein aus mindestens einer Schicht mit Harz beleimter Holzfasern bestehender Faserkuchen (4) gestreut wird, und einer Fördervorrichtung (2), die den Faserkuchen (4) in einer Prozessrichtung (T) zu einer Pressvorrichtung (7) fördert, in der der Faserkuchen (4) zu einer Platte (8) gewünschter Dicke gepresst wird, wobei oberhalb der Fördervorrichtung (2) zwischen der Streuvorrichtung (1) und der Pressvorrichtung (7) eine Bedruckeinrichtung (5) angeordnet ist, wobei eine erste zusätzliche Aufbringvorrichtung (6) in Prozessrichtung (T) zwischen der Bedruckeinrichtung (5) und der Pressvorrichtung (7) angeordnet ist.

10. Anlage nach Anspruch 9, wobei die Bedruckeinrichtung (5) mindestens ein Inkjet-Drucker ist.

11. Anlage nach einem der Ansprüche 9 oder 10, gekenntzeichnet durch eine zweite zusätzliche Aufbringvorrichtung (3), die in Prozessrichtung (T) vor der Bedruckeinrichtung (5) angeordnet ist.

## Claims

1. Method for producing a wood fibre board, which has a decoration on its upper side, by scattering glued wood fibres in at least one layer to form a fibre cake and subsequently compressing the fibre cake under pressure and temperature to form a board of the desired thickness, the decoration being applied to the fibre cake by means of at least one inkjet printer before the compression, wherein a protective layer is applied to the decoration before the compression.

2. Method according to Claim 1, wherein the decoration is applied in a contactless manner.

3. Method according to Claim 1, **characterized in that** a fibre-resin mixture is scattered on as the protective layer.

4. Method according to one or more of the preceding claims, **characterized in that** pigments and/or resins and/or salts are scattered into the fibre cake as further constituents.

5. Method according to Claim 4, **characterized in that** a layer of wood fibres that comprises the further constituents is scattered onto wood fibres already scattered on.

6. Method according to Claim 5, **characterized in that** the wood fibres in the additional layer are finer than the wood fibres already scattered on.

7. Method according to one or more of the preceding claims, **characterized in that**, during the compression of the fibre cake (4) to form a board (8), the previously applied printed image is compressed.

8. Method according to Claim 7, **characterized in that**, during the compression, the image dots are either superimposed or move closer together, as a result of which there are more image dots per unit area after the compression than before the compression.

9. Assembly for producing a wood fibre board, comprising a scattering device (1), by means of which a fibre cake (4) consisting of at least one layer of wood fibres glued with resin is scattered, and a conveying device (2), which conveys the fibre cake (4) in a process direction (T) to a pressing device (7), in which the fibre cake (4) is pressed to form a board (8) of the desired thickness, a printing device (5) being arranged above the conveying device (2) between the scattering device (1) and the pressing device (7), wherein a first additional application device (6) is arranged between the printing device (5) and the pressing device (7) in the process direction (T).

10. Assembly according to Claim 9, wherein the printing device (5) is at least one inkjet printer.

11. Assembly according to either of Claims 9 and 10, **characterized by** a second additional application device (3), which is arranged ahead of the printing device (5) in the process direction (T).

## Revendications

1. Procédé de fabrication d'un panneau de fibre de bois qui présente un décor sur sa face supérieure, dans lequel on disperse en un gâteau de fibres, dans au moins une couche, des fibres de bois encollées, et on presse ensuite, sous l'effet de la pression et la température, le gâteau de fibres en un panneau de l'épaisseur souhaitée, le décor étant rapporté sur le gâteau de fibres avant le pressage, à l'aide d'au moins une imprimante à jet d'encre, une couche de protection étant rapportée sur le décor avant le pressage.

2. Procédé selon la revendication 1, dans lequel on rapporte le décor sans contact.

3. Procédé selon la revendication 1, **caractérisé en ce que** l'on disperse en tant que couche de protection un mélange résine-fibre.

4. Procédé selon l'une ou plusieurs des revendications précédentes, **caractérisé en ce que** l'on disperse dans le gâteau de fibres, en tant que composants supplémentaires, des pigments et/ou des résines et/ou des sels.

5. Procédé selon la revendication 4, **caractérisé en ce que** l'on disperse sur des fibres de bois déjà dispersées une couche de fibres de bois qui comprend les composants supplémentaires.

6. Procédé selon la revendication 5, **caractérisé en ce que** les fibres de bois dans la couche supplémentaire sont plus fines que les fibres de bois déjà dispersées.

7. Procédé selon l'une ou plusieurs des revendications précédentes, **caractérisé en ce que** lors du pressage du gâteau de fibres (4) en un panneau (8), on comprime l'image imprimée préalablement rapportée.

8. Procédé selon la revendication 7, **caractérisé en ce que** lors de la compression, les pixels de l'image soit se superposent soit se resserrent plus étroitement les uns par rapport aux autres, de sorte qu'après le pressage il y ait plus de pixels de l'image par unité de surface qu'avant le pressage.

9. Installation pour la fabrication d'un panneau de fibre de bois comprenant un dispositif de dispersion (1), au moyen duquel est dispersé un gâteau de fibres (4) consistant en au moins une couche de fibres de bois encollées avec de la résine, et un dispositif d'acheminement (2) qui amène le gâteau de fibres (4) selon une direction de processus (T) dans un dispositif de presse (7), dans lequel le gâteau de fibres (4) est pressé en un panneau (8) de l'épaisseur souhaitée, un dispositif d'impression (5) étant agencé au-dessus du dispositif d'acheminement (2), entre le dispositif de dispersion (1) et le dispositif de presse (7), un premier dispositif additionnel de dépôt (6) étant agencé dans la direction de processus (T) entre le dispositif d'impression (5) et le dispositif de presse (7).

10. Installation selon la revendication 9, dans laquelle le dispositif d'impression (5) est au moins une imprimante à jet d'encre.

11. Installation selon l'une des revendications 9 ou 10, **caractérisée par** un deuxième dispositif additionnel de dépôt (3) qui est agencé dans la direction de processus (T) avant le dispositif d'impression (5).
